# FASCICULE DE BREVET EUROPEEN

(11) **EP 3 289 109 B1**
(45) Date de publication et mention de la délivrance du brevet: **04.03.2020**
(21) Numéro de dépôt: 16724302.1
(22) Date de dépôt: 29.04.2016
(51) Int. Cl.: C22C 38/02, C22C 38/04, C22C 38/06, C22C 38/18, C21D 9/46, C21D 8/12, C21D 7/02, C21D 6/00, C21D 9/18, C22C 38/42, C22C 38/44, C22C 38/46, C22C 38/48, C22C 38/50, C21C 5/00, C21C 7/068, C22C 38/00

(54) **ACIER INOXYDABLE MARTENSITIQUE, PROCÉDÉ DE FABRICATION D'UN DEMI-PRODUIT EN CET ACIER ET OUTIL DE COUPE RÉALISÉ À PARTIR DE CE DEMI-PRODUIT**
MARTENSITISCHER ROSTFREIER STAHL, VERFAHREN ZUR HERSTELLUNG EINES HALBZEUGS AUS DEM STAHL UND AUS DEM HALBZEUG HERGESTELLTES SCHNEIDWERKZEUG
MARTENSITIC STAINLESS STEEL, METHOD FOR THE PRODUCTION OF A SEMI-FINISHED PRODUCT FROM SAID STEEL, AND CUTTING TOOL PRODUCED FROM THE SEMI-FINISHED PRODUCT

(30) Priorité: 30.04.2015 WO PCT/IB2015/053144
(43) Date de publication de la demande: 07.03.2018
(73) Titulaire: Aperam, 1882 Luxembourg (LU)
(72) Inventeur: CHASSAGNE, Francis, 62400 Bethune (FR); HAEGELI, Françoise, 78260 Achères (FR)
(74) Mandataire: Lavoix
(86) Numéro de dépôt international: PCT/EP2016/059684
(87) Numéro de publication internationale: WO 2016/146857

(56) Documents cités:
- EP-A1- 0 638 658
- WO-A1-01/40526
- WO-A1-2014/014246
- WO-A2-2012/137070
- CN-A- 101 768 700
- FR-A1- 2 896 514
- GB-A- 1 179 829
- JP-A- H09 256 116
- US-A- 3 575 737
- US-A- 4 180 420
- US-A1- 2012 237 390
- US-A1- 2013 309 126

## Description

L'invention concerne un acier inoxydable martensitique. Cet acier est principalement destiné à la fabrication d'outils de coupe, notamment d'articles de coutellerie, tels que des scalpels, des lames de ciseaux, ou des lames de couteaux ou des lames de robots ménagers.

Les aciers destinés à la coutellerie doivent présenter une résistance à la corrosion, une aptitude au polissage et une dureté élevées.

Les aciers inoxydables martensitiques actuellement utilisés pour réaliser les lames des outils de coupe, tels que les aciers de types EN 1.4021, EN 1.4028 et EN 1.4034, ont des teneurs en Cr inférieures ou égales à 14 ou à 14,5% en poids et des teneurs en C variables, soit 0,16%-0,25% pour le EN 1.4021, 0,26-0,35% pour le EN 1.4028 et 0,43-0,50% pour le EN 1.4034. Le niveau de dureté de l'acier dépend principalement de cette teneur en C.

Lorsqu'une résistance à la corrosion encore meilleure est recherchée, la nuance EN 1.4419 à 0,36-0,42% de C, 13,0-14,5% de Cr et 0,60-1,00% de Mo peut être utilisée.

Lors de leurs fabrications, ces aciers sont typiquement élaborés dans un convertisseur AOD ou VOD, puis coulés en continu sous forme de brames, de blooms ou de billettes, puis laminés à chaud pour conduire à une bobine, une barre laminée ou un fil machine. Ils subissent ensuite un recuit afin d'obtenir une structure ferritique contenant des carbures, qui est suffisamment douce pour permettre de réaliser un laminage à froid pour les produits plats, ou pour en faciliter le sciage avant forgeage du demi-produit laminé à chaud pour les produits longs.

Le produit subit ensuite un recuit de recristallisation. Dans cet état adouci de ferrite recristallisée contenant des carbures, le produit est découpé pour lui conférer sa forme finale, par exemple celle d'une lame de couteau, avant de subir un traitement thermique comprenant une austénitisation à haute température, typiquement entre 950°C et 1150°C, suivie d'une trempe jusqu'à la température ambiante qui conduit à une structure majoritairement martensitique.

Dans cet état martensitique le produit présente une dureté élevée, d'autant plus élevée que la teneur en carbone est importante, mais il présente aussi une grande fragilité. Un traitement de revenu, typiquement entre 100°C et 300°C, est alors effectué pour réduire la fragilité sans trop abaisser la dureté. La lame subit ensuite diverses opérations dont un affûtage et un polissage pour lui conférer sa qualité de coupe et son aspect esthétique.

Aucune des quatre nuances citées ne permet à la fois une bonne résistance à la corrosion, un bel état de surface et une dureté élevée, pour un coût raisonnable.

La nuance EN 1.4419 à une bonne résistance à la corrosion et une dureté élevée, mais elle a un coût prohibitif dû à l'ajout de Mo en grande quantité.

La nuance EN 1.4034 présente une dureté élevée, mais aussi un aspect de surface médiocre après polissage, à cause de la présence en grand nombre de carbures non dissous lors de l'austénitisation, en raison de la teneur élevée en C de cette nuance. La résistance à la corrosion est insuffisante car la teneur en Cr n'est pas assez élevée dans la matrice, d'autant qu'une partie du Cr est piégée dans les carbures non dissous. Par ailleurs il arrive régulièrement que le tranchant de la lame soit le siège d'une corrosion caverneuse, provenant de la décohésion de gros carbures primaires qui apparaissent en fin de solidification en coulée continue.

Les nuances moins chargées en C EN 1.4021 et 1.4028 ont des duretés plus faibles, sans pour autant avoir une tenue à la corrosion suffisante en raison de teneurs en Cr trop faibles.

Le document WO-A-2014/014246 décrit un acier inoxydable martensitique et son procédé de fabrication, destiné à la coutellerie. Il est fabriqué par coulée de bandes minces. Sa composition en % pondéraux est C = 0,4-0,5%, N = 0,1-0,2%, Cr = 13-15%, Si = 0.1%-1,0%, Mn = 0.1%-1,0%, Ni ≤ 1% ; C+N ≥ 0.5%, N/C ≥ 02%, le reste étant du Fe et des impuretés. Les carbures résiduels ont une taille de 10 µm ou moins et la dureté est d'au moins 55 HRC.

Le document EP-A-0 638 658 décrit un acier inoxydable martensitique pour instruments chirurgicaux à haute teneur en Mo (1-2,5%) et contenant obligatoirement du V, et dont le schéma d'élaboration comporte une refusion sous laitier électroconducteur.

Le document WO-A-2012/137070 décrit un acier inoxydable austénitique à activité antimicrobienne pour fabriquer des couteaux et des instruments chirurgicaux, dont plusieurs éléments peuvent être présents dans des plages très larges. Il contient toujours du V, du Mo en quantité significative voire massive et du W.

C'est aussi le cas du document CN-A-101 768 700.

La présente invention a pour but de résoudre les problèmes évoqués ci-dessus. Elle vise en particulier à proposer un acier inoxydable martensitique pour outil de coupe aussi économique que possible, qui présente cependant à la fois une bonne résistance à la corrosion, une bonne aptitude au polissage et une dureté élevée.

Dans ce but l'invention à pour objet un acier inoxydable martensitique, caractérisé en ce que sa composition consiste en, en pourcentages pondéraux :
- 0,10% ≤ C ≤ 0,45% ; de préférence 0,20% ≤ C ≤ 0,38% ; mieux 0,20% ≤ C ≤ 0,35% ; optimalement 0,30% ≤ C ≤ 0,35% ;
- traces ≤ Mn ≤ 1,0% ; de préférence traces ≤ Mn ≤ 0,6% ;
- traces ≤ Si ≤ 1,0% ;
- traces ≤ S ≤ 0,01% ; de préférence traces ≤ S ≤ 0,005% ;
- traces ≤ P ≤ 0,04% ;
- 15,0% ≤ Cr ≤ 18,0% ; de préférence 15,0 ≤ Cr ≤ 17,0% ; mieux 15,2% ≤ Cr ≤ 17,0% ; encore mieux 15,5% ≤ Cr ≤ 16,0% ;
- traces ≤ Ni ≤ 0,50% ;
- traces ≤ Mo ≤ 0,50% ; de préférence traces ≤ Mo ≤ 0,1% ; mieux traces ≤ Mo ≤ 0,05% ;
- traces ≤ Cu ≤ 0,50% ; de préférence traces ≤ Cu ≤ 0,3% ;
- traces ≤ V ≤ 0,50% ; de préférence traces ≤ V ≤ 0,2% ;
- traces ≤ Nb ≤ 0,03% ;
- traces ≤ Ti ≤ 0,03% ;
- traces ≤ Zr ≤ 0,03% ;
- traces ≤ Al ≤ 0,010% ;
- traces ≤ O ≤ 0,0080% ;
- traces ≤ Pb ≤ 0,02% ;
- traces ≤ Bi ≤ 0,02% ;
- traces ≤ Sn ≤ 0,02% ;
- 0,10% ≤ N ≤ 0,20% ; de préférence 0,15% ≤ N ≤ 0,20% ;
- C + N ≥ 0,25% ; de préférence C + N ≥ 0,30% ; mieux C + N ≥ 0,45% ;
- Cr+ 16 N - 5 C ≥ 16,0% ;
- de préférence 17 Cr + 500 C + 500 N ≤ 570% ;
le reste étant du fer et des impuretés résultant de l'élaboration.

Sa microstructure comporte, de préférence, au moins 75% de martensite. L'invention a également pour objet un procédé de fabrication d'un demi-produit en acier inoxydable martensitique, caractérisé en ce que :
- on élabore et on coule un demi-produit en un acier ayant la composition précédente ;
- on chauffe ledit demi-produit à une température supérieure ou égale à 1000°C ;
- on le lamine à chaud pour obtenir une tôle, une barre ou un fil machine ;
- on recuit ladite tôle, ladite barre ou ledit fil machine à une température comprise entre 700 et 900°C ;
- et on exécute une opération de mise en forme sur ladite tôle, ladite barre ou ledit fil machine.

Ledit demi-produit peut être une tôle, et ladite opération de mise en forme peut être un laminage à froid.

Ledit demi-produit peut être une barre ou un fil machine, et ladite opération de mise en forme peut être un forgeage.

Ledit demi-produit mis en forme, si sa teneur en Cr est comprise entre 15 et 17%, peut être ensuite austénitisé entre 950 et 1150°C, puis refroidi à une vitesse d'au moins 15°C/s jusqu'à une température inférieure ou égale à 20°C, puis subit un revenu à une température comprise entre 100 et 300°C.

Ledit demi-produit mis en forme peut être ensuite austénitisé entre 950 et 1150°C, puis refroidi à une vitesse d'au moins 15°C/s jusqu'à une température inférieure ou égale à 20°C, puis subit un traitement cryogénique à une température de -220 à -50°C, puis un revenu à une température comprise entre 100 et 300°C.

L'invention a également pour objet un outil de coupe, caractérisé en ce qu'il a été réalisé à partir d'un demi-produit préparé selon le procédé précédent.

L'outil de coupe peut être un article de coutellerie tel qu'une lame de couteau, une lame de robot ménager, un scalpel, ou une lame de ciseaux,
Comme on l'aura compris, l'invention consiste à utiliser, pour réaliser l'outil de coupe, un acier inoxydable martensitique de composition particulière, exempte d'éléments coûteux à des teneurs élevées, mais contenant des quantités d'azote relativement importantes situées dans une gamme bien définie. Egalement, un équilibrage particulier des teneurs en Cr, C et N est nécessaire.

D'autres caractéristiques et avantages de l'invention apparaîtront au cours de la description ci-dessous donnée à titre d'exemple et faite en référence à la figure 1 annexée, qui montre l'évolution de la dureté Vickers de l'acier sous une charge de 1 kg, en fonction du taux de martensite après austénitisation, trempe et revenu, d'un acier selon l'invention.

En ce qui concerne la composition chimique de l'acier selon l'invention, les justifications suivantes sont avancées. Il doit être clair que les gammes de teneurs des divers éléments envisagées comme préférentielles sont indépendantes les unes des autres, et que toute combinaison des gammes définies dans la description qui suit est envisageable dans le cadre de l'invention, pourvu que des teneurs individuelles en C, N et Cr qu'elles autoriseraient simultanément puissent respecter les relations qui doivent les lier selon l'invention.

C augmente la dureté à l'état martensitique après austénitisation, trempe et revenu. Cependant il favorise aussi la précipitation de carbures primaires M₇C₃ au cours de la solidification, qui peuvent être déchaussés lors du polissage ou de l'affûtage de la lame, ce qui dégrade l'aspect de surface du produit. Les sites où ils se trouvaient avant le polissage peuvent aussi devenir le siège d'une corrosion caverneuse. Une teneur en C excessive conduit aussi, suivant la température d'austénitisation, soit à une teneur en C trop élevée dans la matrice austénitique qui ne permet plus d'obtenir une fraction suffisante de martensite après trempe, soit à la persistance de carbures M₂₃C₆ non dissous qui appauvrissent la matrice austénitique en Cr. Ils réduisent ainsi la résistance à la corrosion et nuisent à la polissabilité.

La teneur en C doit donc être d'au moins 0,10% pour obtenir une dureté suffisante et d'au plus 0,45% pour obtenir une bonne résistance à la corrosion et un aspect de surface satisfaisant après polissage. Selon le procédé de coulée et de solidification employé, il peut cependant s'avérer utile de limiter un peu plus la teneur maximale en C, pour le cas où ce procédé risquerait de ne pas garantir une homogénéité de l'acier en cours de solidification qui serait suffisante pour éviter une précipitation de carbures primaires M₇C₃. Dans ce cas, on conseille de limiter la teneur en C à 0,38%. De préférence 0,20% ≤ C ≤ 0,38%, mieux 0,20% ≤ C ≤ 0,35%, optimalement 0,30% ≤ C ≤ 0,35%.

La gamme optimale, en particulier, permet d'avoir une dureté élevée tout en limitant la formation de carbures dans des proportions acceptables, la possible perte de dureté provenant de l'abaissement de la teneur maximale en C par rapport à la gamme la plus générale pouvant être compensée par une présence d'azote suffisante à cet effet, comme cela sera vu plus loin.

De plus, la teneur en C doit satisfaire des formules la liant avec la teneur en N et avec les teneurs en N et Cr, comme il sera expliqué plus loin.

Mn est un élément dit gammagène, car il stabilise la structure austénitique. Une teneur excessive en Mn conduit à un taux de martensite insuffisant après traitement d'austénitisation et trempe, qui conduit à une baisse de la dureté. Pour cette raison la teneur en Mn doit être comprise entre des traces résultant de l'élaboration et 1,0%. De préférence on limite sa teneur à 0,6% pour aider à l'obtention d'une température Ms optimalement basse.

Si est un élément utile lors du procédé d'élaboration de l'acier. Il est très réducteur, et il permet donc de réduire les oxydes de Cr dans la phase de réduction de l'acier qui suit la phase de décarburation dans le convertisseur AOD ou VOD. Cependant la teneur en Si dans l'acier final doit être comprise entre des traces et 1,0%, car cet élément à un effet durcissant à chaud qui limite les possibilités de déformation à chaud lors du laminage à chaud ou lors du forgeage. De préférence on limite sa teneur à 0,6% pour aider à l'obtention d'une température Ms optimalement basse.

S et P sont des impuretés qui diminuent la ductilité à chaud. P ségrége facilement aux joints des grains et facilite leur décohésion. De plus, S réduit la résistance à la corrosion par piqûre en formant avec Mn des composés qui servent de sites initiateurs pour ce type de corrosion. A ce titre les teneurs en S et en P doivent être respectivement comprises entre des traces et, respectivement, 0,01% et 0,04% en poids. De préférence, la teneur en S ne dépasse pas 0,005% pour encore mieux assurer une résistance à la corrosion suffisante.

Cr est un élément essentiel pour la tenue à la corrosion. Cependant sa teneur doit être limitée car une teneur élevée risque d'abaisser la température Mf (la température de fin de transformation martensitique) en dessous de la température ambiante. Cela conduirait, après austénitisation et trempe jusqu'à la température ambiante, à une transformation martensitique trop incomplète et à une dureté insuffisante. Pour ces différentes raisons, la teneur en Cr doit être comprise entre 15,0% et 18,0% en poids. Il est cependant conseillé de limiter la teneur en Cr à 15,0-17,0%, mieux 15,2-17,0%, encore mieux 15,5-16,0%, surtout lorsqu'un traitement cryogénique de l'acier n'est pas effectué, afin de ne pas avoir une température Ms de début de transformation martensitique trop élevée, et donc de ne pas laisser trop d'austénite résiduelle qui limiterait la dureté, donc la résistance à la traction Rm, ce qui n'est pas désirable sur un acier martensitique. Si nécessaire, la baisse de la résistance à la corrosion induite par la diminution de la teneur maximale en Cr pourra être compensée par une teneur en N élevée dans les limites prescrites par ailleurs.

Cependant la solubilité de N dans le métal liquide baisse quand la teneur en Cr diminue, de sorte qu'il n'est plus possible en dessous de 15% de Cr de garder dans le métal liquide suffisamment de N dissous à la température de solidification de l'acier, ce qui conduit à la formation de bulles de N2 lors de la solidification, et ne permet plus à N de compenser la baisse du Cr vis à vis de la résistance à la corrosion. Cette limite basse en Cr pour la solubilité de N augmente aussi lorsque la pression ferrostatique à la solidification diminue. Il peut être préférable d'augmenter la teneur minimale en Cr de 15,0% à 15,2% ou 15,5% suivant le type de procédé de coulée et les conditions de coulée pratiquées afin de se prémunir de tout risque de formation de bulles de N2.

La teneur en Cr doit aussi satisfaire une formule la liant aux teneurs en N et C comme ce sera expliqué par la suite.

Les éléments Ni, Cu, Mo et V sont onéreux et réduisent aussi la température Mf. La teneur de chacun de ces éléments doit donc être limitée, entre des traces et 0,50% en poids, de préférence au plus à 0,10% pour Mo. Il n'est donc pas nécessaire d'en ajouter après la fusion des matières premières. Il est encore plus favorable que la teneur en Mo ne dépasse pas 0,05%, pour aider à l'obtention d'une température Ms optimalement basse. Pour la même raison, il est préférable que la teneur en Cu ne dépasse pas 0,3%, et que la teneur en V ne dépasse pas 0,2%.

Nb, Ti et Zr sont des éléments dit « stabilisants », ce qui signifie qu'ils forment, en présence de N et C et à haute température, des carbures et des nitrures plus stables que les carbures et nitrures de Cr. Ces éléments sont cependant indésirables, car leurs carbures et nitrures respectifs, une fois formés lors du procédé de fabrication, ne peuvent plus être aisément dissous lors de l'austénitisation, ce qui limite les teneurs en C et N dans l'austénite, et donc la dureté correspondante de la martensite après trempe. La teneur de chacun de ces éléments doit donc être comprise entre des traces et 0,03%.

La teneur en Al doit, de même, être comprise entre des traces et 0,010% pour éviter de former des nitrures d'AI, dont la température de dissolution serait trop élevée et qui diminueraient la teneur en N de l'austénite, donc la dureté de la martensite après trempe.

La teneur en O résulte du procédé d'élaboration de l'acier et de sa composition. Elle doit être comprise entre des traces et 0,0080% (80 ppm) au maximum, de façon à éviter de former des inclusions d'oxydes trop nombreuses et/ou trop grosses, qui pourraient constituer des sites privilégiés d'initiation de la corrosion par piqûre, et aussi se déchausser lors du polissage, de sorte que l'aspect de surface du produit ne serait pas satisfaisant. La teneur en O influence aussi les propriétés mécaniques de l'acier, et on pourra éventuellement, de façon classique, fixer une limite à ne pas dépasser plus basse que 80 ppm, suivant les exigences des utilisateurs du produit final.

Les teneurs en Pb, Bi et Sn peuvent être limitées à des traces résultant de l'élaboration, et ne doivent chacune pas dépasser 0,02% pour ne pas rendre trop difficiles les transformations à chaud.

Le contrôle de la teneur en N a un niveau bien défini est un élément essentiel de l'invention. Tout comme C, il permet, lorsqu'il est en solution solide, d'augmenter la dureté de la martensite sans avoir l'inconvénient de former des précipités au cours de la solidification. Si on ne désire pas une teneur en C trop élevée pour ne pas former trop de précipités, un ajout de N permet de compenser la perte de dureté. Les nitrures se forment à des températures plus faibles que les carbures ce qui facilite leur mise en solution lors de l'austénitisation. La présence de N en solution solide améliore aussi la tenue à la corrosion.

Cependant une teneur excessive en N ne permet plus sa dissolution complète lors de la solidification, et conduit à la formation de bulles de N2 qui forment des soufflures (porosités) lors de la solidification de l'acier, préjudiciables à la santé interne du métal.

Pour ces différentes raisons la teneur en N doit être comprise entre 0,10 et 0,20% en poids, de préférence entre 0,15 et 0,20% en poids.

La teneur en N doit aussi satisfaire diverses formules la liant aux teneurs en Cr et C.

En effet, la dureté de la martensite dépend de ses teneurs en C et en N. Les inventeurs ont mis en évidence que les effets durcissants de ces deux éléments sont similaires, et donc que la dureté de la martensite est dépendante de sa teneur globale en C + N. Il a été établi par les inventeurs que la dureté après trempe et revenu sera suffisante si la formule suivante est respectée : $C + N \geq 0,25 ⁢ % , de préférence C + N \geq 0,30 ⁢ %$ de préférence C + N ≥ 0,30%

Dans un mode encore plus préféré de l'invention, une dureté encore plus élevée est obtenue après trempe et revenu si la formule suivante est respectée : $C + N \geq 0,45 ⁢ % .$

Trois éléments ont un effet sur la résistance à la corrosion. Cr et N sont bénéfiques, alors que C a un effet négatif car il n'est généralement pas possible de dissoudre tous les carbures de Cr lors de l'austénitisation, pour des raisons de productivité et de coût qui limitent dans la pratique industrielle la durée et la température du traitement. Les carbures de Cr non dissous réduisent la teneur en Cr de la matrice austénitique, et de ce fait réduisent la tenue à la corrosion.

A partir de l'étude de la résistance à la corrosion d'aciers martensitiques à différentes teneurs pondérales en Cr, N et C, les inventeurs ont trouvé une formule associant ces différents éléments qui permet d'assurer une très bonne résistance à la corrosion : $Cr + 16 N - 5 C \geq 16,0 ⁢ %$

Une condition préférée, sans être toutefois obligatoire, est que : $17 ⁢ Cr + 500 ⁢ C + 500 ⁢ N \leq 570 ⁢ %$

Cette condition permet d'assurer que l'on aura une température Ms pas trop élevée, comme son respect représenterait un abaissement de Ms de l'ordre de 60°C par rapport à ce qu'autoriserait la satisfaction simultanée des limites supérieures des teneurs en C, N et Cr choisies.

Des aciers selon l'invention ont fait l'objet d'essais d'austénitisation à différentes températures avant une trempe à l'eau à 20°C avec une vitesse de refroidissement supérieure à 100°C/s, suivie par un revenu à 200°C, afin de faire varier la proportion de carbures dissous, et par conséquent la teneur en carbone dans l'austénite puis dans la martensite après trempe. Le taux de martensite ainsi que la dureté Vickers ont été mesurés afin de tracer l'évolution de la dureté en fonction du taux de martensite, et les résultats sont représentés sur la figure 1, pour un acier ayant la composition de l'exemple I4 du tableau 1.

On voit sur la figure 1 que la dureté commence par croître avec la baisse du taux de martensite, car la martensite durcit par enrichissement en carbone. La dureté atteint un maximum, puis baisse lorsque le taux de martensite devient trop faible. En dessous de 75% de martensite, le durcissement de la martensite ne compense plus l'adoucissement lié à la présence d'austénite résiduelle de dureté plus faible. Pour cette raison, dans un mode préféré de l'invention, adapté à la fabrication d'outil de coupe à partir de l'acier coulé, le taux de martensite de l'acier après austénitisation, trempe à une vitesse d'au moins 15°C/s jusqu'à une température inférieure ou égale à 20°C, puis revenu à une température de 100 à 300°C, typiquement 200°C, est supérieur ou égal à 75%.

L'obtention d'une teneur en martensite élevée pouvant atteindre 100% peut être mieux assurée, si, après la trempe jusqu'à 20°C ou moins, on procède à un traitement cryogénique, c'est-à-dire la réalisation d'une trempe dans un milieu à très basse température allant de -220 à -50°C, typiquement dans de l'azote liquide à -196°C ou dans de la neige carbonique à -80°C, avant de procéder au revenu à 100-300°C.

Lorsque la teneur en martensite n'atteint pas 100%, la microstructure restante est typiquement constituée essentiellement d'austénite résiduelle. Il peut aussi y avoir de la ferrite.

A titre d'exemples non limitatifs, les résultats suivants vont montrer les caractéristiques avantageuses conférées par l'invention.

Les compositions des différents échantillons d'acier testés figurent dans le tableau 1, exprimées en % pondéraux. Les valeurs soulignées sont celles qui ne sont pas conformes à l'invention. On a également reporté les valeurs de C + N, de Cr + 16 N - 5 C et de 17Cr + 500C + 500N pour chaque échantillon.

Après coulée, ces aciers ont été réchauffés à une température supérieure à 1100°C, laminés à chaud jusqu'à une épaisseur de 3mm, recuits à une température de 800°C, puis décapés et laminés à froid jusqu'à une épaisseur de 1,5mm.

Les tôles d'acier ont été ensuite recuites à une température de 800°C.

Les tôles d'acier recuites ont subi ensuite un traitement d'austénitisation de 15 minutes à 1050°C suivi d'une trempe à l'eau jusqu'à la température de 20°C.

Après découpe des tôles en deux parties, l'une des parties a été ensuite plongée pendant 10mn dans un bain thermostaté à -80°C, de façon à pouvoir évaluer les effets d'un traitement cryogénique qui s'ajouterait à la simple trempe à l'eau.

Un revenu de 1h à 200°C a ensuite été effectué sur chaque partie de tôle.

Le tableau 2 présente le résultat d'essais et observations effectués sur ces aciers. Les valeurs soulignées correspondent à des performances jugées insuffisantes.

La santé interne est évaluée sur un état brut de solidification après coulée, sachant que les opérations de transformation ultérieures ne la dégraderont pas.

Le taux de martensite est mesuré après une trempe à l'eau à 20°C et après un traitement cryogénique par trempe à -80°C, cette trempe, ou la deuxième de ces trempes, ayant été suivie par un revenu à 200°C. Lorsque le taux de martensite est supérieur ou égale à 75% après trempe à l'eau à 20°C, les autres résultats donnés dans le tableau 2 concernent l'état trempé à 20°C suivi du revenu à 200°C. Lorsque le taux de martensite est inférieur à 75% après la trempe à l'eau à 20°C, les autres résultats donnés dans le tableau 2 concernent l'état après un traitement cryogénique (trempe jusqu'à une très basse température, effectuée par exemple dans de la neige carbonique) à -80°C, suivi du revenu à 200°C.

La tenue à la corrosion est évaluée par un test électrochimique de corrosion par piqûre dans un milieu composé de NaCl 0.02M, à 23°C et à pH de 6.6. Le test électrochimique réalisé sur 24 échantillons permet de déterminer le potentiel E_{0.1} pour lequel la probabilité élémentaire de piqûration est égale à 0.1 cm⁻². La tenue à la corrosion est considérée comme non satisfaisante si le potentiel E_{0.1} est inférieur à 350 mV, mesuré par rapport à l'électrode au calomel saturée au KCI (350 mV/ECS). Elle est considérée comme satisfaisante si le potentiel E_{0.1} est compris entre 350 mV/ECS et 450 mV/ ECS. Elle est considérée comme très satisfaisante si le potentiel E_{0.1} est supérieur à 450 mV/ECS.

La dureté Vickers est mesurée dans l'épaisseur sur une coupe polie miroir, sous une charge de 1kg avec une pointe pyramidale en diamant de base carrée, suivant la norme EN ISO 6507. La moyenne des duretés obtenues est calculée en réalisant 10 empreintes. La dureté est considérée comme insuffisante si la dureté moyenne est inférieure à 500 HV. Elle est considérée comme satisfaisante si la dureté moyenne est comprise entre 500 HV et 550 HV. Elle est considérée comme très satisfaisante si la dureté moyenne est comprise entre 551 et 600 HV. Elle est considérée comme excellente si la dureté moyenne est supérieure à 600 HV.

La polissabilité est évaluée en effectuant un polissage à plat jusqu'à la mi-épaisseur de l'échantillon, en utilisant successivement les papiers SiC 180, 320, 500, 800 et 1200 sous une force de 30 N, puis un polissage sur drap imbibé de pâte diamantée de granulométrie 3 µm puis 1 µm sous une force de 20 N. La surface est ensuite observée au microscope optique au grandissement de x100. La polissabilité est considérée comme non satisfaisante si la densité de défauts appelés classiquement « queues de comète » est supérieure ou égale à 100/cm². La polissabilité est considérée comme satisfaisante si cette densité est comprise entre 10/cm² et 99/cm². La polissabilité est considérée comme très satisfaisante si cette densité est comprise entre 1 et 9/cm². La polissabilité est considérée comme excellente si cette densité est inférieure à 1/cm².

La santé interne est évaluée en observant l'acier brut de solidification en coupe par métallographie optique au grandissement x25. La santé interne n'est pas satisfaisante et indiquée par la valeur « 0 » dans le tableau 2 si des cavités globulaires (soufflures) traduisant la formation de bulles d'azote à la solidification sont observées. Dans le cas contraire la santé interne est considérée comme satisfaisante et indiquée par la valeur « 1 » dans le tableau 2.

Le taux de martensite est déterminé par diffraction des rayons X en mesurant l'intensité des raies caractéristiques de la martensite comparativement à l'intensité des raies caractéristiques de l'austénite sachant que, dans tous les échantillons examinés, ce sont les deux seules phases en présence. De manière générale, il ne serait pas exclu que l'on observe marginalement d'autres phases dans des échantillons selon l'invention. C'est le taux de martensite qui est avant tout à considérer dans le cadre de l'invention.

Un taux de martensite supérieur ou égal à 75% après trempe à 20°C et revenu à 200°C, ou supérieur ou égal à 75% après une trempe à 20°C, un traitement cryogénique à -80°C et un revenu à 200°C, est satisfaisant. Si un taux de martensite de 75% ou plus ne peut être obtenu par l'un de ces traitements, l'échantillon est considéré comme non satisfaisant.

**Tableau 2 : résultats des essais réalisés sur les échantillons du tableau 1**

| | | E_{0,1} (mV/ECS) | Dureté HV | Polissabilité (queues de comète/cm²) | Santé interne | Martensite (%) trempe 20°C | Martensite (%) trempe -80°C |
|---|---|---|---|---|---|---|---|
| Invention | I1 | 610 | 554 | 0 | 1 | 100 | 100 |
| | I2 | 695 | 536 | 0 | 1 | 97 | 100 |
| | I3 | 570 | 650 | 0 | 1 | 95 | 100 |
| | I4 | 510 | 698 | 47 | 1 | 88 | 95 |
| | I5 | 510 | 689 | 36 | 1 | 78 | 86 |
| | I6 | 610 | 648 | 43 | 1 | 76 | 85 |
| | I7 | 660 | 687 | 51 | 1 | 69 | 81 |
| | I8 | 515 | 700 | 0,8 | 1 | 97 | 100 |
| | I9 | 565 | 690 | 0,6 | 1 | 96 | 100 |
| | I10 | 580 | 689 | 0,5 | 1 | 94 | 97 |
| | I11 | 690 | 680 | 0,5 | 1 | 90 | 94 |
| | I12 | 565 | 689 | 8 | 1 | 92 | 98 |
| | I13 | 510 | 670 | 0,4 | 1 | 95 | 100 |
| | I14 | 540 | 628 | 49 | 1 | 76 | 86 |
| | I15 | 535 | 580 | 0 | 1 | 98 | 100 |
| | I16 | 520 | 682 | 3 | 1 | 90 | 97 |
| | I17 | 580 | 653 | 2 | 1 | 93 | 100 |
| | I18 | 565 | 520 | 0 | 1 | 100 | 100 |
| | I19 | 585 | 621 | 0 | 1 | 96 | 100 |
| Références | R1 | 240 | 488 | 0 | 1 | 100 | 100 |
| | R2 | 240 | 566 | 0,2 | 1 | 100 | 100 |
| | R3 | 190 | 683 | 124 | 1 | 97 | 100 |
| | R4 | 330 | 693 | 18 | 1 | 95 | 100 |
| | R5 | 490 | 680 | 0,2 | 0 | 93 | 99 |
| | R6 | 400 | 686 | 109 | 1 | 93 | 98 |
| | R7 | 630 | 650 | 24 | 0 0 | 63 | 79 |
| | R8 | 550 | 699 | 215 | 1 | 48 | 70 |
| | R9 | 705 | 615 | 56 | 1 | 50 | 72 |
| | R10 | 510 | 479 | 0 | 1 | 100 | 100 |
| | R11 | 445 | 583 | 68 | 1 | 100 | 100 |
| | R12 | 390 | 708 | 0 | 1 | 92 | 97 |
| | R13 | 605 | 489 | 0 | 1 | 100 | 100 |
| | R14 | 655 | 632 | 0 | 0 | 95 | 100 |

Les aciers selon l'invention I1 à I6, ainsi que les aciers I8 à I9, combinent de bonnes propriétés de tenue à la corrosion, de dureté et de polissabilité, et présentent une bonne santé interne, ainsi qu'un taux de martensite supérieur ou égal à 75% dès après une trempe à 20°C.

L'acier selon l'invention I7 combine de bonnes propriétés de tenue à la corrosion, de dureté et de polissabilité, et présente une bonne santé interne ainsi qu'un taux de martensite supérieur ou égal à 75%, mais à condition d'effectuer un traitement cryogénique à -80°C. En effet à l'issue d'une simple trempe à l'eau à 20°C, le taux de martensite n'est pas encore suffisant, ce qui est à relier à la présence de Cr à un niveau supérieur à celui des autres échantillons selon l'invention.

A niveau de N comparable, on voit que la dureté augmente entre d'une part les échantillons I1, I2 où C est entre 0,10 et 0,20%, et d'autre part les échantillons I3 où C est entre 0,20 et 0,30% et surtout I8, I9, I10 où C est entre 0,30 et 0,35%.

I14, où C est encore plus élevé et N est du même niveau que les précédents, a une dureté moindre qu'eux, car la fraction de martensite après trempe commence à baisser de par la diminution de la température Mf en relation avec une valeur élevée de l'expression 17Cr + 500C + 500N (voir le tableau 1). Egalement à niveaux de N et des autres éléments essentiels comparables, on voit que l'augmentation de Cr permet d'améliorer la résistance à la corrosion, voir les échantillons I8 et I9. Inversement, l'augmentation de la teneur en Cr tend à diminuer la dureté, voir les échantillons I8, I10 et I11 dont les compositions ne diffèrent significativement que sur Cr. Aller au-delà de 18% de Cr pourrait augmenter la résistance à la corrosion, mais conduirait à diminuer les teneurs en C et N pour conserver une Ms satisfaisante, et une dureté correcte ne serait plus assurée.

Les aciers de référence R1 à R3 ont des teneurs en Cr et N, ainsi que des sommes C + N et/ou Cr + 16 N - 5 C insuffisantes, ce qui ne permet pas une tenue à la corrosion satisfaisante.

Les aciers de référence R4 et R5 ont des teneurs en Cr insuffisantes. Sans compensation par un ajout de N, l'acier R4 présente aussi une combinaison Cr + 16 N - 5 C insuffisante conduisant à une tenue à la corrosion non satisfaisante. Pour l'acier R5, la compensation du manque de Cr par un ajout de N rétablit une tenue à la corrosion satisfaisante, mais ne permet plus d'assurer une bonne santé interne car la teneur en Cr n'est plus suffisante pour permettre une dissolution complète de N dans le métal liquide.

L'acier de référence R6 a une teneur en C trop élevée et une teneur en N insuffisante. La teneur en C trop élevée ne permet pas une aptitude au polissage suffisante du fait de la formation de carbures trop importante.

L'acier de référence R7 a une teneur en N trop élevée, ce qui dégrade la santé interne. Il en est de même pour l'acier de référence R14. L'acier de référence R8 à une teneur excessive en C, ce qui conduit à une mauvaise polissabilité et à un taux de martensite trop faible même après une trempe cryogénique à -80°C. L'acier de référence R9 contient trop de Cr, ce qui conduit à un taux de martensite insuffisant même après une trempe cryogénique à -80°C.

Les aciers de référence R10 et R11 ont des teneurs en C trop faibles ainsi que des sommes C + N insuffisantes, conduisant à des duretés trop faibles. Les aciers de référence R12 et R13 auraient des compositions conformes à l'invention sur les teneurs individuelles de chaque élément, mais leur somme Cr + 16 N - 5 C, qui est inférieure à 16,0%, est insuffisante pour garantir une résistance à la corrosion aussi élevée que celle des aciers qui sont en tous points conformes à l'invention, y compris de ceux qui ne dépassent que de peu la valeur 16,0% pour cette somme Cr + 16 N - 5 C.

Les aciers selon l'invention sont utilisés avec profit pour la fabrication d'outils de coupe, comme par exemple des scalpels, des ciseaux, des lames de couteaux ou des lames circulaires de robots ménagers.

## Revendications

1. Acier inoxydable martensitique, **caractérisé en ce que** sa composition consiste en, en pourcentages pondéraux :
- 0,10% ≤ C ≤ 0,45% ; de préférence 0,20% ≤ C ≤ 0,38% ; mieux 0,20% ≤ C ≤ 0,35% ; optimalement 0,30% ≤ C ≤ 0,35% ;
- traces ≤ Mn ≤ 1,0% ; de préférence traces ≤ Mn ≤ 0,6% ;
- traces ≤ Si ≤ 1,0% ;
- traces ≤ S ≤ 0,01% ; de préférence traces ≤ S ≤ 0,005% ;
- traces ≤ P ≤ 0,04% ;
- 15,0% ≤ Cr ≤ 18,0% ; de préférence 15,0 ≤ Cr ≤ 17,0%, mieux 15,2% ≤ Cr ≤ 17,0% ; encore mieux 15,5% ≤ Cr ≤ 16,0% ;
- traces ≤ Ni ≤ 0,50% ;
- traces ≤ Mo ≤ 0,50% ; de préférence traces ≤ Mo ≤ 0,1% ; mieux traces ≤ Mo ≤ 0,05% ;
- traces ≤ Cu ≤ 0,50% ; de préférence traces ≤ Cu ≤ 0,3% ;
- traces ≤ V ≤ 0,50% ; de préférence traces ≤ V ≤ 0,2% ;
- traces ≤ Nb ≤ 0,03% ;
- traces ≤ Ti ≤ 0,03% ;
- traces ≤ Zr ≤ 0,03% ;
- traces ≤ Al ≤ 0,010% ;
- traces ≤ O ≤ 0,0080% ;
- traces ≤ Pb ≤ 0,02% ;
- traces ≤ Bi ≤ 0,02% ;
- traces ≤ Sn ≤ 0,02% ;
- 0,10% ≤ N ≤ 0,20% ; de préférence 0,15% ≤ N ≤ 0,20% ;
- C + N ≥ 0,25% ; de préférence C + N ≥ 0,30% ; mieux C + N ≥ 0,45% ;
- Cr + 16 N - 5 C ≥ 16,0% ;
- de préférence 17 Cr + 500 C + 500 N ≤ 570% ;
le reste étant du fer et des impuretés résultant de l'élaboration.

2. Acier selon la revendication 1, **caractérisé en ce que** sa microstructure comporte au moins 75% de martensite.

3. Procédé de fabrication d'un demi-produit en acier inoxydable martensitique, **caractérisé en ce que** :
- on élabore et on coule un demi-produit en un acier ayant la composition selon la revendication 1 ;
- on chauffe ledit demi-produit à une température supérieure ou égale à 1000°C ;
- on le lamine à chaud pour obtenir une tôle, une barre ou un fil machine ;
- on recuit ladite tôle, ladite barre ou ledit fil machine à une température comprise entre 700 et 900°C ;
- et on exécute une opération de mise en forme sur ladite tôle, ladite barre ou ledit fil machine.

4. Procédé selon la revendication 3, **caractérisé en ce que** ledit demi-produit est une tôle, et **en ce que** ladite opération de mise en forme est un laminage à froid.

5. Procédé selon la revendication 3, **caractérisé en ce que** ledit demi-produit est une barre ou un fil machine, et **en ce que** ladite opération de mise en forme est un forgeage.

6. Procédé selon l'une des revendications 3 à 5, **caractérisé en ce que** l'acier a une composition selon la revendication 2, **en ce que** ledit demi-produit mis en forme est ensuite austénitisé entre 950 et 1150°C, puis refroidi à une vitesse d'au moins 15°C/s jusqu'à une température inférieure ou égale à 20°C, puis subit un revenu à une température comprise entre 100 et 300°C.

7. Procédé selon l'une des revendications 3 à 5, **caractérisé en ce que** l'acier a une composition selon la revendication 1 ou 2, **en ce que** ledit demi-produit mis en forme est ensuite austénitisé entre 950 et 1150°C, puis refroidi à une vitesse d'au moins 15°C/s jusqu'à une température inférieure ou égale à 20°C, puis subit un traitement cryogénique à une température de -220 à -50°C, puis un revenu à une température comprise entre 100 et 300°C.

8. Outil de coupe, **caractérisé en ce qu'**il a été réalisé à partir d'un demi-produit préparé selon le procédé de l'une des revendications 3 à 7.

9. Outil de coupe selon la revendication 8, **caractérisé en ce qu'**il s'agit d'un article de coutellerie tel qu'une lame de couteau, une lame de robot ménager, un scalpel, ou une lame de ciseaux,

## Patentansprüche

1. Rostfreier martensitischer Stahl, **dadurch gekennzeichnet, dass** seine Zusammensetzung besteht aus, in Gewichts-Prozent:
- 0,10% ≤ C ≤ 0,45%, bevorzugt 0,20% ≤ C ≤ 0,38%, besser 0,20% ≤ C ≤ 0,35%, optimal 0,30% ≤ C ≤ 0,35%,
- Spuren ≤ Mn ≤ 1,0%, bevorzugt Spuren ≤ Mn ≤ 0,6%,
- Spuren ≤ Si ≤ 1,0%,
- Spuren ≤ S ≤ 0,01%, bevorzugt Spuren ≤ S ≤ 0,005%,
- Spuren ≤ P ≤ 0,04%,
- 15,0% ≤ Cr ≤ 18,0%, bevorzugt 15,0 ≤ Cr ≤ 17,0%, besser 15,2% ≤ Cr ≤ 17,0%, noch besser 15,5% ≤ Cr ≤ 16,0%,
- Spuren ≤ Ni ≤ 0,50%,
- Spuren ≤ Mo ≤ 0,50%, bevorzugt Spuren ≤ Mo ≤ 0,1%, besser Spuren ≤ Mo ≤ 0,05%,
- Spuren ≤ Cu ≤ 0,50%, bevorzugt Spuren ≤ Cu ≤ 0,3%,
- Spuren ≤ V ≤ 0,50%, bevorzugt Spuren ≤ V ≤ 0,2%,
- Spuren ≤ Nb ≤ 0,03%,
- Spuren ≤ Ti ≤ 0,03%,
- Spuren ≤ Zr ≤ 0,03%,
- Spuren ≤ Al ≤ 0,010%,
- Spuren ≤ O ≤ 0,0080%,
- Spuren ≤ Pb ≤ 0,02%,
- Spuren ≤ Bi ≤ 0,02%,
- Spuren ≤ Sn ≤ 0,02%,
- 0,10% ≤ N ≤ 0,20%, bevorzugt 0,15% ≤ N ≤ 0,20%,
- C + N ≥ 0,25%, bevorzugt C + N ≥ 0,30%, besser C + N ≥ 0,45%,
- Cr + 16N - 5C ≥ 16,0%,
- bevorzugt 17 Cr + 500 C ≤ 570%,
wobei der Rest Eisen und aus der Erstellung resultierende Verunreinigungen sind.

2. Stahl gemäß Anspruch 1, **dadurch gekennzeichnet, dass** seine Mikrostruktur wenigstens 75% Martensit aufweist.

3. Verfahren zum Herstellen eines Halbzeugs aus rostfreiem martensitischem Stahl, **dadurch gekennzeichnet, dass**:
- man ein Halbzeug aus einem Stahl erstellt und gießt, der die Zusammensetzung gemäß Anspruch 1 hat,
- man das Halbzeug auf eine Temperatur von größer oder gleich 1000°C erwärmt,
- man es heißwalzt zum Erlangen eines Blechs, einer Stange oder eines Walzdrahts,
- man das Blech, die Stange oder den Walzdraht bei einer Temperatur von zwischen 700 und 900°C tempert,
- und man einen Vorgang des Formgebens an dem Blech, der Stange oder dem Walzdraht durchführt.

4. Verfahren gemäß Anspruch 3, **dadurch gekennzeichnet, dass** das Halbzeug ein Blech ist und dass der Vorgang des Formgebens ein Kaltwalzen ist.

5. Verfahren gemäß Anspruch 3, **dadurch gekennzeichnet, dass** das Halbzeug eine Stange oder ein Walzdraht ist und dass der Vorgang des Formgebens ein Schmieden ist.

6. Verfahren gemäß einem der Ansprüche 3 bis 5, **dadurch gekennzeichnet, dass** der Stahl eine Zusammensetzung gemäß Anspruch 2 hat, dass das in Form gebrachte Halbzeug anschließend austenitisiert wird zwischen 950°C und 1150°C, danach abgekühlt wird mit einer Geschwindigkeit von wenigstens 15°C/s bis auf eine Temperatur von kleiner oder gleich 20°C, danach einer Vergütung bei einer Temperatur von zwischen 100 und 300°C unterzogen wird.

7. Verfahren gemäß einem der Ansprüche 3 bis 5, **dadurch gekennzeichnet, dass** der Stahl eine Zusammensetzung gemäß Anspruch 1 oder 2 hat, dass das in Form gebrachte Halbzeug anschließend austenitisiert wird zwischen 950 und 1150°C, danach abgekühlt wird mit einer Geschwindigkeit von wenigstens 15°C/s bis auf eine Temperatur von kleiner oder gleich 20°C, danach einer Kältebehandlung bei einer Temperatur von -220 bis -50°C, dann einer Vergütung bei einer Temperatur von zwischen 100 und 300°C unterzogen wird.

8. Schneidwerkzeug, **dadurch gekennzeichnet, dass** es realisiert worden ist ausgehend von einem Halbzeug, das gemäß dem Verfahren nach einem der Ansprüche 3 bis 7 erstellt wurde.

9. Schneidwerkzeug gemäß Anspruch 8, **dadurch gekennzeichnet, dass** es sich um einen Schneidwarenartikel handelt, wie eine Messerklinge, eine Küchenmaschineklinge, ein Skalpell oder eine Scherenklinge.

## Claims

1. A martensitic stainless steel, **characterized in that** its composition consists of, in weight percentages:
- 0.10% ≤ C ≤ 0.45%; preferably 0.20% ≤ C ≤ 0.38%; better 0.20% ≤ C ≤ 0.35%; optimally 0.30% ≤ C ≤ 0.35%;
- traces ≤ Mn ≤ 1.0%; preferably traces ≤ Mn ≤ 0.6%;
- traces ≤ Si ≤ 1.0%;
- traces ≤ S ≤ 0.01%; preferably traces ≤ S ≤ 0.005%;
- traces ≤ P ≤ 0.04%;
- 15.0% ≤ Cr ≤ 18.0%; preferably 15.0% ≤ Cr ≤ 17.0%; better 15.2% ≤ Cr ≤ 17.0%; optimally 15.5% ≤ Cr ≤ 16.0%;
- traces ≤ Ni ≤ 0.50%;
- traces ≤ Mo ≤ 0.50%; preferably traces ≤ Mo ≤ 0.1%; better traces ≤ Mo ≤ 0.05%;
- traces ≤ Cu ≤ 0.50%; preferably traces ≤ Cu ≤ 0.3%;
- traces ≤ V ≤ 0.50%; preferably traces ≤ V ≤ 0.2%;
- traces ≤ Nb ≤ 0.03%;
- traces ≤ Ti ≤ 0.03%;
- traces ≤ Zr ≤ 0.03%;
- traces ≤ Al ≤ 0.010%;
- traces ≤ O ≤ 0.0080%;
- traces ≤ Pb ≤ 0.02%;
- traces ≤ Bi ≤ 0.02%;
- traces ≤ Sn ≤ 0.02%;
- 0.10% ≤ N ≤ 0.20%; preferably 0.15% ≤ N ≤ 0.20%;
- C + N ≥ 0.25%; preferably C + N ≥ 0.30%; better C + N ≥ 0.45%;
- Cr + 16 N - 5 C ≥ 16.0%;
- preferably 17Cr + 500C + 500N ≤ 570%;
the rest being iron and impurities resulting from the development.

2. The steel according to claim 1, **characterized in that** its microstructure includes at least 75% martensite.

3. A method for producing a semi-finished product made from martensitic stainless steel, **characterized in that**:
- a semi-finished product is developed and cast from a steel having the composition according to claim 1;
- said semi-finished product is heated to a temperature greater than or equal to 1000°C;
- it is hot rolled to obtain a sheet, bar or wire rod;
- said sheet, bar or wire rod is annealed at a temperature comprised between 700 and 900°C; and
- a shaping operation is carried out on said sheet, bar or wire rod.

4. The method according to claim 3, **characterized in that** said semi-finished product is a sheet, and said shaping operation is a cold rolling.

5. The method according to claim 3, **characterized in that** said semi-finished product is a bar or wire rod, and said shaping operation is a forging.

6. The method according to one of claims 3 to 5, **characterized in that** the steel has a composition according to claim 2, **in that** said shaped semi-finished product is next austenitized between 950 and 1150°C, then cooled at a speed of at least 15°C/s to a temperature of less than or equal to 20°C, then undergoes annealing at a temperature comprised between 100 and 300°C.

7. The method according to one of claims 3 to 5, **characterized in that** the steel has a composition according to claim 1 or 2, **in that** said shaped semi-finished product is next austenitized between 950 and 1150°C, then cooled at a speed of at least 15°C/s to a temperature of less than or equal to 20°C, then undergoes a cryogenic treatment at a temperature from -220 to -50°C, then tempering at a temperature comprised between 100 and 300°C.

8. A cutting tool, **characterized in that** it has been made from a semi-finished product prepared according to the method of one of claims 3 to 7.

9. The cutting tool according to claim 8, **characterized in that** it is a cutlery items such as a knife blade, a food processor blade, a scalpel, or a scissor blade.
